# FASCICULE DE BREVET EUROPEEN

(11) **EP 1 484 420 B1**
(45) Date de publication et mention de la délivrance du brevet: **02.06.2010**
(21) Numéro de dépôt: 04356087.9
(22) Date de dépôt: 03.06.2004
(51) Int. Cl.: C22C 21/02

(54) **Utilisation d'un produit laminé ou filé en alliage d'aluminium à bonne résistance à la corrosion**
Verwendung eines gewalzten oder stranggepressten Produkts aus Aluminium-Legierung mit hoher Korrosionbeständigkeit
Use of a rolled or extruded aluminium alloy product having a high corrosion resistance

(30) Priorité: 05.06.2003 FR 0306783
(43) Date de publication de la demande: 08.12.2004
(73) Titulaire: ALCAN RHENALU, 75116 Paris (FR)
(72) Inventeur: Henry, Sylvain, 38500 Voiron (FR); Gutmann, Gilbert, 68500 Berrwiller (FR)
(74) Mandataire: Fénot, Dominique

(56) Documents cités:
- EP-A- 0 300 927
- DE-A- 19 938 995
- PATENT ABSTRACTS OF JAPAN vol. 1998, no. 04, 31 mars 1998 (1998-03-31) & JP 9 316577 A (FURUKAWA ELECTRIC CO LTD:THE), 9 décembre 1997 (1997-12-09) -& DATABASE WPI Derwent Publications Ltd., London, GB; AN 1998-123545 XP002271685 -& JP 09 316577 A (FURUKAWA ELECTRIC CO LTD) 9 décembre 1997 (1997-12-09)
- PATENT ABSTRACTS OF JAPAN vol. 1998, no. 01, 30 janvier 1998 (1998-01-30) & JP 9 256095 A (FURUKAWA ELECTRIC CO LTD:THE; TOYOTA MOTOR CORP), 30 septembre 1997 (1997-09-30) -& DATABASE WPI Derwent Publications Ltd., London, GB; AN 1997-533113 XP002271686 -& JP 09 256095 A (FURUKAWA ELECTRIC CO LTD) 30 septembre 1997 (1997-09-30)
- PATENT ABSTRACTS OF JAPAN vol. 2000, no. 13, 5 février 2001 (2001-02-05) & JP 2000 303134 A (FURUKAWA ELECTRIC CO LTD:THE; HONDA MOTOR CO LTD), 31 octobre 2000 (2000-10-31) -& DATABASE WPI Derwent Publications Ltd., London, GB; AN 2001-115223 XP002271687 -& JP 2000 303134 A (FURUKAWA ELECTRIC CO LTD; HONDA MOTOR CO LTD) 31 octobre 2000 (2000-10-31)
- PATENT ABSTRACTS OF JAPAN vol. 1996, no. 12, 26 décembre 1996 (1996-12-26) & JP 8 218143 A (FURUKAWA ELECTRIC CO LTD:THE), 27 août 1996 (1996-08-27) -& DATABASE WPI Derwent Publications Ltd., London, GB; AN 1996-439873 XP002271688 -& JP 08 218143 A (FURUKAWA ELECTRIC CO LTD) 27 août 1996 (1996-08-27)
- PATENT ABSTRACTS OF JAPAN vol. 0186, no. 86 (C-1292), 26 décembre 1994 (1994-12-26) & JP 6 272001 A (FURUKAWA ALUM CO LTD; others: 01), 27 septembre 1994 (1994-09-27) -& DATABASE WPI Derwent Publications Ltd., London, GB; AN 1994-347494 XP002271689 -& JP 06 272001 A (FURUKAWA ALUMINIUM KK; KAWASAKI STEEL CORP) 27 septembre 1994 (1994-09-27)

## Description

### Domaine de l'invention

L'invention concerne l'utilisation de produits laminés ou filés en alliage d'aluminium de la série 4000 présentant à la fois une bonne résistance mécanique et une bonne résistance à la corrosion.

### Etat de la technique

Les alliages d'aluminium contenant du silicium comme principal élément d'alliage, correspondant à la série 4000 de la nomenclature de l'Aluminum Association, sont largement utilisés pour la fabrication de pièces moulées. Ils sont par contre plus rarement utilisés sous forme de produits laminés ou filés. Les utilisations sous forme de barres filées ou de profilés sont liées à la bonne tenue à l'usure et à la température des alliages à teneur élevée en silicium, et concernent surtout la fabrication de pièces mécaniques telles que bielles, arbres de transmission, paliers et composants de moteurs et de compresseurs.

Les utilisations sous forme de tôles et bandes concernent essentiellement les articles culinaires émaillés en raison de leur bonne tenue à température élevée, et la couverture des bandes plaquées destinées à la fabrication d'échangeurs thermiques brasés, ces alliages présentant une température de fusion plus basse que les autres alliages et une bonne mouillabilité.

D'autres utilisations ont été parfois proposées dans la littérature, comme par exemple la demande de brevet JP 63-216939 de Kobe Steel qui décrit des bandes plaquées pour la fabrication d'échangeurs thermiques plaqués, dont l'alliage d'âme a pour composition (% en poids) :
Si : 0,5 -1,5 Fe < 0,3 Mn : 0,5 -1,2 Cu : 0,1 - 0,8 Cr ou Zr : 0,05 - 0,35
Enfin, l'alliage 4015 a été enregistré à l'Aluminum Association en 1989 avec la composition suivante :
Si : 1,4 - 2,2 Fe < 0,7 Cu < 0,2 Mn: 0,4-1,2 Mg: 0,1 - 0,5 Zn < 0,2

Le document JP-A-9-256095 divulgue un alliage consistant en, en pourcentage pondéral: 0,8-3,5% Si, >0,6-1,4% Mn, 0,1-1,0% Fe, 0,1-0,5% Cu, et si besoin un ou deux éléments du groupe <=0,6% Mg et <=0,2% Zn, reste Al avec les impuretés inévitables. L'alliage du document JP-A-9-256095 est utilisé pour la fabrication de composants automobiles.

Le documentJP-A-2000-303134 divulgue un alliage consistant en, en pourcentage pondéral: 1,5-5% Si, 0,2-1% Mg, 0,05-1% Mn, 0,2-1,2% Fe, 0,1-1,5% Zn, 0,1-2,0% Cu, 0,01-0,1% Cr, 0,005-0,1% Ti, reste Al avec les impuretés inévitables. L'alliage du document JP-A-2000-303134 est utilisé pour la fabrication de composants de moteurs ou de pièces de machines.

### Objet de l'invention

L'invention qui est définie à la revendication 1 a pour objet l'utilisation d'un produit laminé ou filé en alliage d'aluminium de composition (% en poids) :
Si: 1,2 - 2,2 Fe < 1,5 Cu : 0,2 - 0,8 Mn : 0,6 -1,5 Mg < 0,20 Zn < 0,5

Ti < 0,10 reste aluminium et impuretés inévitables, pour la fabrication de pièces présentant à la fois une bonne résistance mécanique et une bonne résistance à la corrosion, exposées à l'atmosphère sans protection, c'est-à-dire pour des panneaux d'isolation ou des composants pour le bâtiment et la signalisation.

De préférence, la teneur en Si est comprise entre 1,4 et 2%, la teneur en cuivre entre 0,3 et 0,5%, la teneur en manganèse entre 0,9 et 1,2%, la teneur en fer inférieure à 0,7% et la teneur en magnésium inférieure à 0,15%.

### Description de l'invention

Les produits selon l'invention se distinguent des produits en alliage 4015 par une teneur plus élevée en cuivre et une teneur plus réduite en magnésium. De manière inattendue, une teneur contrôlée en cuivre comprise entre 0,2 et 0,8%, et de préférence entre 0,3 et 0,5%, conduit à une amélioration de la résistance à la corrosion, qu'il s'agisse de la corrosion par piqûres ou de la corrosion filiforme.

Cette résistance à la corrosion est également favorisée par une teneur faible en magnésium, inférieure à 0,20%, et de préférence à 0,15%. La baisse de résistance mécanique résultant de la réduction de la teneur en magnésium est plus que compensée par l'augmentation de la teneur en cuivre, de sorte que la résistance mécanique est plus élevée que pour les produits similaires en 4015.

Les produits selon l'invention présentent à l'état nu une résistance à la corrosion, mesurée par la profondeur de piqûres au test SWAAT (Sea Water Acetic Acid Test) selon la norme ASTM G85, nettement meilleure que celle de l'alliage 4015. Ils peuvent donc être utilisés dans des environnements industriels, par exemple pour panneaux d'isolation de câbles ou de canalisations dans des ateliers, la signalisation et le bâtiment.

### Exemple

On a préparé des échantillons de tôles dont l'épaisseur (en mm) et la composition chimique (en % en poids) sont indiquées au tableau 1 :

**Tableau 1**

| Alliage | e (mm) | Si | Fe | Cu | Mn | Mg |
|---|---|---|---|---|---|---|
| A | 1,0 | 1,61 | 0,30 | 0,38 | 1,05 | 0,15 |
| B | 1,45 | 1,61 | 0,30 | 0,38 | 1,05 | 0,15 |
| C | 1,0 | 1,60 | 0,58 | 0,15 | 1,09 | 0,28 |
| D | 1,45 | 1,55 | 0,50 | 0,17 | 1,06 | 0,28 |
| E | 1,45 | 1,59 | 0,59 | 0,13 | 1,16 | 0,33 |

Les alliages A et B sont selon l'invention, les alliages C à E sont des alliages 4015. La gamme de fabrication est conventionnelle, et comporte une coulée de plaques, un laminage à chaud, un laminage à froid, et un écrouissage final à l'état H12. On a mesuré sur les échantillons A et C la résistance à la rupture Rₘ (en MPa), la limite d'élasticité conventionnelle à 0,2% R_{0,2} (en MPa) et l'allongement A₅₀ (en %) selon la norme NF EN 10002-1 relative aux essais de traction sur matériaux métalliques. Les résultats sont consignés au tableau 2 :

**Tableau 2**

| Echantillon | Rm | R_{0,2} | A₅₀ |
|---|---|---|---|
| A | 176 | 168 | 3,2 |
| C | 160 | 155 | 4,8 |

On constate que la tôle en alliage A selon l'invention présente une meilleure résistance mécanique que la tôle de même épaisseur en alliage C. qui contient moins de cuivre mais plus de magnésium.

On a mesuré sur les 5 tôles les profondeurs de piqûres au test SWAAT, en prenant en compte 5 piqûres par échantillon, et en faisant la moyenne, pour 3 échantillons de la même tôle, des profondeurs maximales et des profondeurs moyennes (en µm). Les résultats sont indiqués au tableau 3/

**Tableau 3**

| Alliage | Profondeur maximale | Profondeur moyenne |
|---|---|---|
| A | 230 | 196 |
| B | 250 | 189 |
| C | 660 | 464 |
| D | 700 | 535 |
| E | 730 | 502 |

On constate que la moyenne des profondeurs maximales et la moyenne des profondeurs moyennes des échantillons sont nettement plus faibles pour les alliages selon l'invention que pour les alliages 4015, ce qui est un résultat inattendu compte tenu de l'augmentation de la teneur en cuivre.

## Revendications

1. Utilisation, pour des panneaux d'isolation ou des composants pour le bâtiment et la signalisation, exposés à l'atmosphère sans protection, d'un produit laminé ou filé en alliage d'aluminium de composition (% en poids) :
Si: 1,2 - 2,2 Fe < 1,5 Cu : 0,2 - 0,8 Mn : 0,6 -1,5 Mg < 0,20 Zn < 0,5 Ti < 0,10 reste aluminium et impuretés inévitables.

2. Utilisation selon la revendication 1, **caractérisée en ce que** la teneur en silicium de l'alliage est comprise entre 1,4 et 2%.

3. Utilisation selon l'une des revendications 1 ou 2, **caractérisée en ce que** la teneur en cuivre de l'alliage est comprise entre 0,3 et 0,5%.

4. Utilisation selon l'une des revendications 1 à 3, **caractérisée en ce que** la teneur en manganèse de l'alliage est comprise entre 0,9 et 1,2%.

5. Utilisation selon l'une des revendications 1 à 4, **caractérisée en ce que** la teneur en magnésium de l'alliage est inférieure à 0,15%.

## Claims

1. Use in the building industry and for signposting, exposed to the atmosphere without protection, of a flat-rolled or spun aluminum alloy product composed as follows (% by weight):
Si: 1.2-2.2 Fe<1.5 Cu: 0.2-0.8 Mn: 0.6-1.5 Mg<0.20 Zn<0.5 Ti<0.10, the rest aluminum and inevitable impurities.

2. Use according to claim 1, **characterized in that** the silicon content of the alloy is between 1.4 and 2%.

3. Use according to either of claims 1 or 2, **characterized in that** the copper content of the alloy is between 0.3 and 0.5%.

4. Use according to any of claims 1 or 3, **characterized in that** the manganese content of the alloy is between 0.9 and 1.2%.

5. Use according to one of claims 1 to 4, **characterized in that** the magnesium content of the alloy is lower than 0.15%.

## Patentansprüche

1. Verwendung eines für der Atmosphäre ausgesetzte Dämmplatten oder Bauteile für Gebäude und Signalisation bestimmten Walz- oder Strangpresserzeugnisses aus Aluminiumlegierung der Zusammensetzung (Gew.-%):
Si : 1,2 - 2,2 Fe < 1,5 Cu : 0,2 - 0,8 Mn : 0,6 - 1,5 Mg < 0,20 Zn < 0,5 Ti < 0,10, Rest Aluminium und unvermeidbare Verunreinigungen.

2. Verwendung nach Anspruch 1, **dadurch gekennzeichnet, dass** der Siliziumgehalt der Legierung zwischen 1,4 und 2 % liegt.

3. Verwendung nach einem der Ansprüche 1 oder 2, **dadurch gekennzeichnet, dass** der Kupfergehalt der Legierung zwischen 0,3 und 0,5 % liegt.

4. Verwendung nach einem der Ansprüche 1 bis 3, **dadurch gekennzeichnet, dass** der Mangangehalt der Legierung zwischen 0,9 und 1,2 % liegt.

5. Verwendung nach einem der Ansprüche 1 bis 4, **dadurch gekennzeichnet, dass** der Magnesiumgehalt der Legierung unter 0,15 % liegt.
